# FASCICULE DE BREVET EUROPEEN

(11) **EP 0 042 779 B1**
(45) Date de publication et mention de la délivrance du brevet: **31.10.1984**
(21) Numéro de dépôt: 81400922.1
(22) Date de dépôt: 11.06.1981
(51) Int. Cl.: D06L 1/04

(54) **Procédé pour diminuer la redéposition des salissures au cours du nettoyage à sec et composition pour sa mise en oeuvre**
Verfahren zum Verhindern von Schmutzabsetzungen während des Trockenreinigens und Zusammensetzung dafür
Process for preventing soil redeposition during dry-cleaning, and composition therefor

(30) Priorité: 20.06.1980 FR 8013700
(43) Date de publication de la demande: 30.12.1981
(73) Titulaire: ELF ATOCHEM S.A., 92800 Puteaux (FR)
(72) Inventeur: Peignier, Michel, F-78000 Versailles (FR); Renault, Claude, F-78470 Saint-Remy-Les-Chevreuse (FR)
(74) Mandataire: Rochet, Michel

## Description

La présente invention a pour objet un procédé pour diminuer la redéposition des salissures sur les articles textiles, dans le but d'empêcher les salissures de se redéposer sur un substrat en fibres naturelles, artificielles, synthétiques ou en un mélange de ces mêmes fibres et ainsi, maintenir en suspension dans bain liquide au cours du nettoyage à sec, les salissures de ce substrat.

L'invention a également pour objet une composition anti-redéposition à base de perchloréthylène pour le nettoyage à sec des textiles, dans le but d'empêcher les salissures d'un substrat de se redéposer sur ce substrat.

Il est bien connu que lors des opérations de nettoyage à sec au moyen de perchloréthylène, de textiles tissés ou tricotés, les salissures extraites des textiles ont tendance à se redéposer sur ces mêmes textiles, surtout lorsque le perchloréthylène n'est pas régénéré régulièrement ce qui accentue le phénomène de "grisage" des textiles, plus facilement observé sur des tissus blancs ou de teintes claires.

Les facteurs pouvant intervenir sur cette redéposition sont multiples et la complexité du phénomène dépend principalement de la diversité des fibres mises en oeuvre dans la même bain de nettoyage et de l'hygrométrie de l'atmosphère ambiante.

L'efficacité des compositions de nettoyage à sec est parfois augmentée par addition de détergents. Il faut noter cependant que l'emploi de tels additifs peut avoir divers inconvénients comme le rappelle la demande française FR-A-2 070 882. Ce document propose l'emploi d'un détergent anionique spécifique auquel est associé, dans le cas de compositions concentrées moins de 1 % d'un agent de couplage, tel qu'un alcool, destiné à fixer l'eau présente dans la composition et apportée par le détergent, et évitant ainsi la séparation des phases de la composition.

Divers agents d'anti-redéposition ont déjà été proposés pour le lavage des textiles en milieu aqueux, en particulier des dérivés de la cellulose.

Pour le nettoyage en milieu solvant organique, il est connu que certains renforçateurs ont une action anti-redéposition, en particulier les oxazines et amides substitués à plus de 10 atomes de carbone décrits dans le brevet français n° 1 386 783 et son addition n° 89 341. Cependant, ces renforçateurs présentent l'inconvénient majeur de ne pas être distillables et doivent donc être rajoutés après chaque opération de régénération du solvantsouillé.

La présente invention propose en premier lieu une technique permettant d'éviter la redéposition et de limiter ainsi très considérablement le phénomène de "grisage", au cours du nettoyage à sec de textiles en fibres synthétiques, artificielles, naturelles ou mélangées. Un autre objet de l'invention réside dans la mise au point d'une technique permettant de récupérer et de réutiliser l'agent anti-redéposition à chaque régénération du bain. L'invention propose également une technique évitant la perte d'agent anti-redéposition par entraînement par l'eau apportée par les textiles et/ou les additifs usuels. L'invention propose encore une technique permettant de réduire la concentration en additif anti-redéposition au début de la phase de séchage, et de supprimer en conséquence les risques d'explosion. D'autres avantages apparaîtront à la lecture de l'exposé qui suit.

La demanderesse a trouvé que l'on pouvait parvenir aux résultats mentionnés ci-avant, par la mise en oeuvre dans le perchloréthylène convenablement stabilisé de certains alcools primaires ou secondaires.

L'invention a plus précisément pour objet un procédé pour diminuer la redéposition des salissures sur les articles textiles en fibres naturelles, synthetiques, artificielles, ou en leurs mélanges au cours des operations de nettoyage à sec, à l'aide de perchloréthylène convenablement stabilisé, procédé caractérisé par le fait que l'on incorpore à ce perchloréthylène de 1 à 10% en poids d'au moins un alcool primaire ou secondaire de formule ROH dans laquelle le symbole R représente un radical alkyle ou alcényle renfermant de 4 à 6 atomes de carbone, ledit alcool présentant un point d'ébullition compris entre 95 et 140° et/ou formant avec le perchloréthylène un azéotrope dont la température d'ébullition est comprise entre 80 et 130°C.

Le perchloréthylène peut être stabilisé par tout agent de stabilisation approprié, en particulier ceux compatibles avec la présence des alcools définis ci-dessus, et tels que, entre autres, et sans que la liste suivante de composants soit limitative: l'oxyde de butylène, la triéthylamine, le tertiobutanol, le N-méthylpyrrole, le diisobutylène, l'acétate d'isopropyle et l'épichlorhydrine, pris séparément ou en mélange d'au moins deux de ces composés.

L'invention a également pour objet une composition anti-redéposition de nettoyage à sec perchloréthylène convenablement stabilisé, laquelle se caractérise par le fait qu'elle renferme 1 et 10% en poids d'au moins un alcool primaire ou secondaire de formule ROH dans laquelle le symbole R représente un radical alkyle ou alcényle renfermant de 4 à 6 atomes de carbone, ledit alcool présentant un point d'ébullition compris entre 95 et 140° et/ou formant avec le perchloréthylène un azéotrope dont la température d'ébullition est comprise entre 80 et 130°C.

Plus précisément l'invention s'applique à l'utilisation, dans ladite composition, d'au moins l'un des alcools suivants: butanol-1, butanol-2, isobutanol, butène-3 ol-2, méthyl-2 butanol-1, méthyl-3 butanol-1, méthyl-3 butanol-2, diméthyl 2,2 propanol-1, diméthyl-3,3 butanol-2, pentanol-3, pentène-1 ol-3, pentène-4 ol-1, méthyl-2 pentanol-2, méthyl-4 pentanol-2, hexanol-2, hexanol-3.

Selon une forme préférée de réalisation de l'invention, on met en oeuvre le butanol-1 et/ou le butanol-2 et/ou l'isobutanol et/ou le méthyl-3 butanol-1.

Le mode opératoire permettant d'évaluer le "grisage" des textiles met en oeuvre une salissure représentative de la salissure habituellement présente sur les vêtements, et ayant la composition pondérale suivante:
- Poussière de battage de tapis tamisée à 26 mesh (mailles de 0,63 mm) 5
- Noir de fumée broyé dans son poids d'huile minérale 0,2
- Perchloréthylène stabilisé 160

Les échantillons de textiles blancs utilisés ont été les suivants:
- polyester 100% à 268 g/m²
- polyacrylonitrile 100% à 220 g/m²
- laine 100% à 280 g/ₘ²
- coton 100% à 110 g/m²

Afin d'évaleur le "grisage" des textiles on a placé dans une machine à tambour de laboratoire successivement:
- 225 cm² de chacun des échantillons de textiles précités
- 1 litre de la composition à base de per chloréthylène stabilisé dans lequel on a dispersé 4 cm³ de la salissure définie ci-dessus.

Après traitement durant 5 minutes à 25°C, les textiles ont été essorés et séchés à 60°C en étuve ventilée.

Chacun des échantillons ainsi traités et plus ou moins "grisés" a été soumis à une détermination de l'indice de réflectance à l'aide du "Reflectionmeter 670" de la Compagnie "Photovolt" (Etats-Unis d'Amérique) équipé du filtre vert.

On a réglé l'appareil à 100 pour chaque textile d'origine non traité et on a mesuré la réflectance de chaque échantillon "grisé". Le grisage est d'autant plus faible que la réflectance est plus proche de 100.

Les exemples suivants illustrent les divers aspects de l'invention, de façon non limitative. Les pourcentages indiqués des constituants de chaque composition sont exprimés en poids par rapport à la composition considérée.

Dans tous les exemples, il est fait référence, à titre de témoin, aux mesures d'indice de réflectance d'échantillons de textiles traités dans les mêmes conditions avec le perchloréthylène stabilisé, mais ne contenant pas l'agent anti-redéposition objet de la présente invention.

### Exemples 1 à 12

En procèdant selon le mode opératoire exposé ci-dessus, on a examiné l'effet "anti-grisage" ou anti-redéposition d'une composition à base de perchloréthylène initialement stabilisé auquel on a incorporé différentes proportions de divers alcools.

Le perchloréthylène de départ était stabilisé par 0,0025% de triéthylamine, 0,002% de N-méthylpyrrole et de 0,02% de t-butanol.

Les tableaux ci-après résument les résultats obtenus.

On a fait figurer dans ces tableaux, pour chaque série d'exemples, un essai témoin réalisé avec une composition ne renfermant pas d'alcool de l'invention.

Dans le tableau IV ci-après, on a fait apparaître que les réflectances cumulées des quatre fibres textiles ainsi que leur moyenne, pour des compositions à taux variable ḋ'isobutanol.

## Revendications

1. Procédé pour diminuer la redéposition des salissures sur les articles textiles en fibres naturelles, synthétiques, artificielles, ou en leurs mélanges au cours des opérations de nettoyage à sec à l'aide de perchloréthylène convenablement stabilisé, caractérisé par le fait que l'on incorpore à ce perchloréthylène de 1 à 10% en poids d'au moins un alcool primaire ou secondaire de formule ROH dans laquelle le symbole R représente un radical alkyle ou alcényle renfermant de 4 à 6 atomes de carbone, ledit alcool présenant un point d'ébullition compris entre 95 et 140° et/ou formant avec le perchloréthylène un azéotrope dont la température d'ébullition est comprise entre 80 et 130°C.

2. Procédé selon la revendication 1, caractérisé par le fait que le perchloréthylène est stabilisé par un ou plusieurs produits choisis dans le groupe constitué par l'oxyde de butylène, la triéthylamine, le tertiobutanol, le N-méthylpyrrole, le diisobutylène, l'acétate d'isopropyle et l'épichlorhydrine.

3. Procédé selon l'une quelconque des revendications 1 et 2, caractérisé par le fait que l'alcool est le butanol-1, le butanol-2, l'isobutanol ou le méthyl-3 butanol-1.

4. Composition anti-redéposition de nettoyage à sec à base de perchloréthylène convenablement stabilisé, caractérisée par le fait qu'elle renferme de 1 à 10% en poids d'au moins un alcool primaire ou secondaire de formule ROH dans laquelle le symbole R représente un radical alkyle ou alcényle renfermant de 4 à 6 atomes de carbone, ledit alcool présentant un point d'ébullition compris entre 95 et 140° et/ou formant avec le perchloréthylène un azéotrope dont la température d'ébullition est comprise entre 80 et 130°C.

5. Composition selon la revendication 4, caractérisé par le fait que l'alcool est le butanol-1, le butanol-2, l'isobutanol ou le méthyl-3 butanol-1.

6. Composition selon l'une quelconque des revendications 4 ou 5 caractérisé par le fait qu'elle renferme, à titre de stabilisant du perchlôréthylène, un ou plusieurs produits choisis dans le groupe constitué par l'oxyde de butylène, la triéthylamine, le tertiobutanol, le N-méthylpyrrole, le diisobutylène, l'acétate d'isopropyle et l'épichlorhydrine.

## Patentansprüche

1. Verfahren zur Verringerung der Wiederabscheidung von Schmutz auf Textilerzeugnissen aus Naturfasern, Synthesefasern, Kunstfasern oder aus deren Gemischen, im Verlauf der Arbeitsgänge beim Chemisch-Reinigen mit zweckentsprechend stabilisiertem Perchlorethylen, dadurch gekennzeichnet, daß man diesem Perchlorethylen 1 bis 10 Gew.-% mindestens eines primären oder sekundären Alkohols der Formel ROH, in der R eine Alkyl- oder Alkenylgruppe mit 4 bis 6 Kohlenstoffatomen bedeutet, zusetzt, der einen Siedepunkt zwischen 95 und 140°C aufweist und/oder mit Perchlorethylen ein Azeotrop bildet, dessen Siedetemperatur zwischen 80 und 130°C liegt.

2. Verfahren nach Anspruch 1, dadurch gekennzeichnet, daß das Perchlorethylen mit einem oder mehreren Produkten, ausgewählt aus der Gruppe bestehend aus Butylenoxid, Triethylamin, tert.-Butanoi, N-Methylpyrrol, Diisobutylen, Isopropylacetat und Epichlorhydrin, stabilisiert ist.

3. Verfahren nach Anspruch 1 oder 2, dadurch gekennzeichnet, daß der Alkohol 1-Butanol, 2-Butanol, Isobutanol oder 3-Methyl-1-butanol ist.

4. Vergrauung verhütendes Mittel für Chemisch-Reinigen auf der Basis von zweckentsprechend stabilisiertem Perchlorethylen, dadurch gekennzeichnet, daß es 1 bis 10 Gew.-% mindestens eines primären oder sekundären Alkohols der Formel ROH, in der R eine Alkyl- oder Alkenylgruppe mit 4 bis 6 Kohlenstoffatomen bedeutet, einschließt, wobei der Alkohol einen Siedepunkt zwischen 95 und 140°C hat und/oder mit Perchlorethylen ein Azeotrop bildet, dessen Siedetemperatur zwischen 80 und 130°C liegt.

5. Mittel nach Anspruch 4, dadurch gekennzeichnet, daß der Alkohol 1-Butanol, 2-Butanol, Isobutanol oder 3-Methyl-1-butanol ist.

6. Mittel nach Anspruch 4 oder 5, dadurch gekennzeichnet, daß es als Stabilisator für das Perchlorethylen ein oder mehrere Produkte aus der Gruppe, bestehend aus Butylenoxid, Triethylamin, tert.-Butanol, N-Methylpyrrol, Diisobutylen, Isopropylacetat und Epichlorhydrin, enthält.

## Claims

1. Process for reducing the soil redeposition on textile articles made of natural, synthetic or artificial fibres or of their mixtures, during drycleaning operations employing suitably stabilised perchloroethylene, characterised in that there is incorporated into this perchloroethylene from 1 to 10% by weight of at least one primary or secondary alcohol of the formula ROH, in which the symbol R represents an alkyl or alkenyl radical containing from 4 to 6 carbon atoms, the said alcohol having a boiling point of between 95 and 140° and/or forming, with the perchloroethylene, an azeotrope having a boiling temperature of between 80 and 130°C.

2. Process according to Claim 1, characterised in that the perchloroethylene is stabilised with one or more products chosen from the group consisting of butylene oxide, triethylamine, tertiary butanol, N-methylpyrrole, diisobutylene, isopropyl acetate and epichlorohydrin.

3. Process according to any one of Claims 1 and 2, characterised in that the alcohol is butan-1 -ol, butan-2-ol, isobutanol or 3-methyl-butan-1-ol.

4. Drycleaning anti-redeposition composition based on suitably stabilised perchloroethylene, characterised in that it contains from 1 to 10% by weight of at least one primary or secondary alcohol of the formula ROH, in which the symbol R represents an alkyl or alkenyl radical containing from 4 to 6 carbon atoms, the said alcohol having a boiling point of between 95 and 140° and/orforming, with the perchloroethylene, an azeotrope having a boiling temperature of between 80 and 130°C.

5. Composition according to Claim 4, characterised in that the alcohol is butan-1 -ol, butan-2-ol, isobutanol or 3-methyl-butan- 1 -ol.

6. Composition according to any one of Claims 4 or 5, characterised in that it contains, as a perchloroethylene stabiliser, one or more products chosen from the group consisting of butylene oxide, triethylamine, tertiary butanol, N-methylpyrrole, diisobutylene, isopropyl acetate and epichlorohydrin.
